# EUROPÄISCHE PATENTANMELDUNG

(11) **EP 0 407 828 A2**
(43) Veröffentlichungstag der Anmeldung: **16.01.1991**
(21) Anmeldenummer: 90112398.4
(22) Anmeldetag: 29.06.1990
(51) Int. Cl.: B41M 5/30

(54) **Thermoreaktives Aufzeichnungsmaterial**

(30) Priorität: 11.07.1989 DE 3922766
(71) Anmelder: BAYER AG, 51368 Leverkusen (DE)
(72) Erfinder: Klug, Günter, Dr., D-4019 Monheim 2 (DE); Psaar, Hubertus, Dr., D-5090 Leverkusen 1 (DE); Korte, Siegfried, Dr., D-5068 Odenthal (DE)

(57) **Zusammenfassung**

Thermoreaktives Aufzeichnungsmaterial, das als Entwickler eine Mischung aus einem sauer modifizierten Polymerisat des (Meth)-Acrylnitrils und/oder Methacrylnitrils und einem Diphenol der Formel enthält, worin
Y z.B. eine Einfachbindung, einen Alkylen- oder Alkylidenrest bedeutet, zeichnet sich durch eine verringerte Sublimationsneigung des beim Thermodruck gebildeten Farbstoffs aus.

## Beschreibung

Gegenstand der Erfindung ist ein thermoreaktives Aufzeichnungsmaterial bestehend im wesentlichen aus einem Trägermaterial, auf dem ein farbloser Farbstoffbildner und ein saurer Entwickler aufgebracht sind.

Das Material ist dadurch gekennzeichnet, daß es als Entwickler eine Mischung aus einem sauer modifizierten Polymerisat des Acrylnitrils und/oder Methacrylnitrils und einem Diphenol der Formel enthält, worin
Y eine Einfachbindung, einen Alkylen- oder Alkylidenrest mit 1-7 C-Atomen, einen Cycloalkylen- oder Cycloalkylidenrest mit 5-12 C-Atomen, -O-, -S-, bedeutet,
wobei
R¹/R² = Alkyl, Cycloalkyl, Aralkyl oder Aryl sind,
sowie deren kernalkylierte und kernhalogenierte Derivate.

Geeignete Alkylreste (auch in den "Kernen") sind solche mit 1-4 C-Atomen, bevorzugt ist Methyl.

Geeignete Cycloalkylreste sind Cyclohexylreste. Geeignete Aralkylreste sind Benzylreste. Geeignete Arylreste sind gegebenenfalls durch Cl oder CH₃ substituierte Phenylreste.

Unter "Halogen" wird vorzugsweise Chlor verstanden.

Beispiele für Verbindungen der Formel I sind:
Dihydroxydiphenyle,
Bis-(hydroxyphenyl)-alkane,
Bis-(hydroxyphenyl)-cycloalkane,
Bis-(hydroxyphenyl)-sulfide,
Bis-(hydroxyphenyl)-ether,
Bis-(hydroxyphenyl-ketone,
Bis-(hydroxyphenyl)-sulfoxide,
Bis-(hydroxyphenyl)-sulfone und
α,α′-Bis-(hydroxyphenyl)-diisopropylbenzole
sowie deren kernalkylierte und kernhalogenierte Derivate.

Geeignete Polymerisate des Acrylnitril und/oder Methacrylnitrils sind solche, die zur Entwicklung der Farbstoffvorläufer befähigte saure Gruppen enthalten und sich durch eine hohe Affinität gegenüber den freigesetzten Farbstoffen auszeichnen.

Als Polymerisate kommen Homopolymerisate und Mischpolymerisate des Acrylnitrils und Methacrylnitrils mit anderen Vinylverbindungen in Betracht, wobei diese Mischpolymerisate mindestens 60 mol-% (Meth)Acrylnitrileinheiten aufweisen.

Als Comonomere sind beispielsweise geeignet: Vinylidencyanid, Vinylfluorid, Vinylpyridin, Vinylimidazol, Vinylpyrrolidon, Acrylsäure- und Methacrylsäurealkylester und -amide, Carbonsäure-vinylester, olefinisch ungesättigte Mono- und Di-carbonsäuren, olefinisch ungesättigte Sulfonsäuren und Alkylbenzolsulfonsäuren und deren Salze und Ester.

Die Polymerisate enthalten saure Gruppen, vorzugsweise Sulfonat- und Sulfat-Gruppen.

Derartige Polymere sind beispielsweise ausführlich in DE-A 3 715 724 beschrieben worden.

Derartige Polymerisate werden erhalten durch Polymerisation von
60 - 95, insbesondere 70 - 90, Mol-% Acrylnitril und/oder Methacrylnitril,
4 - 25 Mol Acrylsäure- und/oder Methacrylsäure(cyclo)alkylestern und/oder Carbonsäurevinylestern,
0 - 10, insbesondere 1,5 - 7, Mol-% olefinisch ungesättigter Carbonsäure und
0,5 - 10, insbesondere 0,5 - 3, Mol-% Sulfonat-, Sulfonsäure und/oder Sulfonsäureestergruppen enthaltenden Comonomeren.

Der Gesamtanteil der Säuregruppen im bevorzugten Polymerisat beträgt mindestens 200, bevorzugt mindestens 400 m Äquivalent/kg Polymerisat.

Die Lösungsviskostität µᵣₑₗ (0,5 % in DMF) beträgt vorzugsweise 1,0 - 6,0. Dies entspricht K-Werten von 10 - 150.

Außerdem sind geeignet übliche Polyacrylnitrile, wie sie für die Textilfaserproduktion Verwendung finden. Diese Polymerisate enthalten nur etwa 0,1-1 %, vorzugsweise 0,3-0,6 % an sauren Gruppen (% = Mol-%).

Die zugesetzte Menge an Diphenolen beträgt 10-50 Gew.-% bezogen auf eingesetztes Acrylnitrilpolymerisat.

Als Farbstoffvorläufer sind die üblicherweise für Druck- und Thermokopierzwecke verwendbaren Farbstoffbildner zu verwenden mit Ausnahme derjenigen die nur durch Luftoxidation in Farbstoffe überführt werden können.

Beispiele für solche Verbindungen sind Carbinolbasen bzw. Carbinolbasenderivate von Diaryl- und Triarylmethanfarbstoffen und Fluorane.

Zur Herstellung der wärmeempfindlichen Materialien, z. B. Papier, werden die sauer modifizierten Acrylnitrilpolymerisate zusammen mit einem Diphenol der Formel (I) und zusammen oder getrennt mit einem Bindemittel, z. B. Polyvinylalkohol, Hydroxyethylcellulose, Gummiarabicum, Polyvinylpyrrolidon oder Casein vermahlen.

Das Polymerisat und das Diphenol können auch getrennt vermahlen und die Dispersionen später vermischt werden.

Zur besseren Farbstoffbildung ist es zweckmäßig, den Polymerisaten sogenannte Sensibilisatoren, wie aromatische Sulfonamide, Carbonamide, Anilide, p-Hydroxybenzosäureester, p-Hydroxyterephthalsäureester, Diphenylsulfone, p-Benzyldiphenyle, Phenylsalicylsäureester, Terephthalsäuredibenzylester, Isophthalsäuredibenzylester, in Mengen von 0,1 bis 200 %, bezogen auf das Polymerisat, zuzusetzen.

Solche Sensibilisatoren sind z.B. beschrieben in JP-A 57-191089, 58-98285, 58-205793, 58-205795, 58-209591, 58-209592, 58-211493, 58-211494, 59-9092.

Das Polymerisat kann auch vorher mit den Zusätzen behandelt, z.B. vermahlen werden. Die Farbgeber werden getrennt mit den Bindemitteln vermahlen. Die Dispersionen des Akzeptors werden mit den Dispersionen des Farbgebers vermischt und mittels einer Rakel auf das Trägermaterial, vorzugsweise Cellulosepapier, so aufgetragen und getrocknet, daß dabei ein Auftragsgewicht von 5 bis 8 g pro m² resultiert. Je nach Reaktivität des Farbgebers ist es auch möglich, Polymerisat und Farbgeber zusammen mit dem Bindemittel zu vermahlen und wie beschrieben aufzutragen. Außerdem können zur Stabilisierung der Farbbildner Basen, beispielsweise aliphatische Amine oder Carbonate, zugesetzt werden.

In einer anderen Verfahrensweise ist es auch möglich das thermoreaktive Papier aus einer Mischung eines Acrylnitrilpolymerisat mit Diphenol und den oben beschriebenen Zusätzen mit Zellstoff, Leimungsmittel und Aluminiumsulfat in einem Blattbildner zu erzeugen und mit dem Farbbildner zu beschichten.

Überraschenderweise wird im übrigen durch die erfindungsgemäße Kombination von Diphenolen und Acrylnitrilpolymeren die Sublimationsneigung des gebildeten Farbstoffs verringert.

Bei den in dem Beispiel angegebenen Prozentangaben handelt es sich um Gewichtsprozente.

### Beispiel

In einer Kugelmühle werden 35 g eines feinpulvrigen Polyacrylnitrilpolymerisats, hergestellt aus 94 % Acrylnitril, 0,5 % Methallylsulfonsäure und 5,5 % Acrylsäuremethylester, mit 14 g Bisphenol A, 41 gBenzolsulfonanilid, 3,5 g CaCl₂ und 275 g einer 2 %igen wäßrigen Polyvinylalkohollösung und unter Zusatz von 1,3 g Distearylphosphorsäureester vermahlen. Eine zweite Dispersion wird aus 50 g eines Farbbildners der Formel und 250 g einer 8 %igen wäßrigen Polyvinylalkohollösung hergestellt. Man mischt die Dispersion des Farbbildners mit der des Entwicklers im Verhältnis 7 zu 72, stellt einen pH-Wert von 9 ein und trägt die Mischung auf Cellulosepapier so mittels einer Rakel auf und trocknet sie, daß man ein Auftragsgewicht von 6 -7 g/m² erhält. Mit einem beheizten Stift erhält man auf dem Papierblatt eine farbstarke schwarze Schrift, die sich durch eine hohe Stabilität gegen Fette und Weichmacher auszeichnet.

## Patentansprüche

1. Thermoreaktives Aufzeichnungsmaterial bestehend im wesentlichen aus einem Trägermaterial, auf dem ein farbloser Farbstoffbildner und ein saurer Entwickler aufgebracht sind, dadurch gekennzeichnet, daß es als Entwickler eine Mischung aus einem sauer modifizierten Polymerisat des Acrylnitrils und/oder Methacrylnitrils und einem Diphenol der Formel enthält, worin
Y eine Einfachbindung, einen Alkylen- oder Alkylidenrest mit 1-7 C-Atomen, einen Cycloalkylen- oder Cycloalkylidenrest mit 5-12 C-Atomen, -O-, -S-, bedeutet,
wobei
R¹/R² Alkyl, Cycloalkyl, Aralkyl oder Aryl sind,
sowie deren kernalkylierte und kernhalogenierte Derivate.

2. Thermoreaktives Aufzeichnungsmaterial gemäß Anspruch 1, dadurch gekennzeichnet, daß es als Diphenol die Verbindung der Formel enthält.
